# FASCICULE DE BREVET EUROPEEN

(11) **EP 2 591 134 B1**
(45) Date de publication et mention de la délivrance du brevet: **21.01.2015**
(21) Numéro de dépôt: 11751621.1
(22) Date de dépôt: 05.07.2011
(51) Int. Cl.: C22C 38/00, C22C 38/42, C22C 38/44, C22C 38/58, C21D 8/02

(54) **ACIER INOXYDABLE AUSTÉNO-FERRITIQUE À USINABILITÉ AMÉLIORÉE**
AUSTENITISCH-FERRITISCHER EDEHLSTAHL MIT VERBESSERTER VERARBEITBARKEIT
AUSTENITIC-FERRITIC STAINLESS STEEL WITH IMPROVED MACHINABILITY

(30) Priorité: 07.07.2010 WO PCT/FR2010/000498
(43) Date de publication de la demande: 15.05.2013
(73) Titulaire: Arcelormittal Investigación y Desarrollo SL, 48910 Sestao, Bizkaia (ES); Ugitech, 73000 Ugine (FR)
(72) Inventeur: PEULTIER, Jérôme, F-71300 Autun (FR); FANICA, Amélie, F-71390 Cersot (FR); RENAUDOT, Nicolas, F-73200 Albertville (FR); BOURGIN, Christophe, F-73200 Albertville (FR); CHAUVEAU, Eric, F-73200 Albertville (FR); MANTEL, Marc, F-73200 Mercury (FR)
(74) Mandataire: Plaisant, Sophie Marie
(86) Numéro de dépôt international: PCT/FR2011/000394
(87) Numéro de publication internationale: WO 2012/004473

(56) Documents cités:
- EP-A1- 0 750 053
- EP-A1- 2 050 832
- EP-A1- 2 258 885
- FR-A1- 2 700 174

## Description

La présente invention est relative à un acier inoxydable austéno-ferritique plus particulièrement destiné à la fabrication d'éléments de structures pour des installations de production de matière (chimie, pétrochimie, papier, offshore) ou de production d'énergie, sans pour autant y être limité.

Cet acier peut plus généralement être utilisé en substitution d'un acier inoxydable de type 4301 dans de nombreuses applications, par exemple, dans les industries précédentes ou dans l'industrie agro-alimentaire, incluant des pièces réalisées à partir de fils formés (grilles soudées,..) de profils (crépines..), des axes... On pourrait aussi réaliser des pièces moulées et des pièces forgées.

On connaît à cet effet les nuances d'acier inoxydable de type 1.4301 et 1.4307 dont la microstructure à l'état recuit est essentiellement austénitique ; à l'état écroui à froid, ils peuvent contenir en outre une proportion variable de martensite d'écrouissage. Ces aciers comportent cependant de fortes additions de nickel, dont le coût est généralement prohibitif. En outre, ces nuances peuvent poser problème d'un point de vue technique pour certaines applications car elles ont des caractéristiques de traction faibles à l'état recuit, notamment en ce qui concerne la limite d'élasticité, et une résistance peu élevée à la corrosion sous contrainte. Enfin ces nuances austénitiques ont des coefficients de conductivité thermique élevés qui font que, quand elles sont utilisées comme armatures de structures en béton, elles empêchent une bonne isolation thermique.

Plus récemment, sont apparues des nuances austéno-ferritique peu alliées dénommées 1.4162, qui comportent de faibles teneurs en nickel (moins de 3%), pas de molybdène, mais de fortes teneurs en azote pour compenser le faible taux de nickel de ces nuances en conservant la teneur en austénite recherchée. Afin de pouvoir ajouter des teneurs en azote pouvant être supérieures à 0,200%, il est alors nécessaire d'ajouter de fortes teneurs en manganèse. A de tels niveaux d'azote, on observe cependant la formation de dépressions longitudinales sur les blooms de coulée continue qui génèrent à leur tour des défauts de surface sur les barres laminées pouvant être gênants dans certains cas. La fabrication de telles nuances est donc rendue particulièrement délicate par cette faible coulabilité. En outre, ces nuances présentent une faible usinabilité.

On connaît également des nuances d'acier inoxydables dites ferritiques ou ferrito-martensitiques, dont la microstructure est, pour une plage définie de traitements thermiques, composée de ferrite et de martensite, telle la nuance 1.4017 de la norme EN10088. Ces nuances, à teneur en chrome généralement inférieure à 20%, présentent des caractéristiques mécaniques élevées en traction, mais ne présentent pas une résistance à la corrosion satisfaisante.

Le but de la présente invention est de remédier aux inconvénients des aciers et procédés de fabrication de l'art antérieur en mettant à disposition un acier inoxydable présentant, sans ajout excessif d'éléments d'alliage coûteux tels que le nickel et le molybdène :
- une bonne coulabilité,
- de bonnes caractéristiques mécaniques et en particulier une limite d'élasticité en traction supérieure à 400 voire 450MPa à l'état recuit ou mis en solution et une bonne résilience sur tôles et barres de fortes épaisseurs, de préférence supérieure à 100 J à 20°C et supérieure à 20 J à -46°C,
- une résistance à la corrosion généralisée élevée, et
- une bonne usinabilité.

A cet effet, l'invention a pour premier objet un acier inoxydable austéno-ferritique, dont la composition comprend en % en poids :
0,01% ≤ C ≤ 0,10%
20,0% ≤ Cr ≤ 24,0%
1,0% ≤ Ni ≤ 3,0%
0,12% ≤ N ≤ 0,20%
0,5% ≤ Mn ≤ 2,0%
1,6% ≤ Cu ≤ 3,0%
0,05% ≤ Mo ≤ 1,0%
W ≤ 0,15%
0,05% ≤ Mo +W/2 ≤ 1,0%
0,2% ≤ Si ≤ 1,5%
Al ≤ 0,05%
V ≤ 0,5%
Nb ≤ 0,5 %
Ti ≤ 0,5%
B ≤ 0,003%
Co ≤ 0,5%
REM ≤ 0,1%
Ca ≤ 0,03 %
Mg ≤ 0,1 %
Se ≤ 0,005%
O ≤ 0,01% S ≤ 0,030%
P ≤ 0,040%
le reste étant du fer et des impuretés résultant de l'élaboration et la microstructure étant constituée d'austénite et de 35 à 65% de ferrite en volume, de préférence de 35 à 55% de ferrite en volume, la composition respectant en outre les relations suivantes :
40 ≤ IF ≤ 65, de préférence 45 ≤ IF ≤ 55
avec IF = 10%Cr + 5,1%Mo + 1,4%Mn + 24,3%Si + 35%Nb + 71,5%Ti - 595,4%C - 245,1 %N - 9,3%Ni - 3,3%Cu - 99,8
et IRCGCU ≥ 32,0, de préférence ≥ 34,0 avec IRCGCU = %Cr+ 3,3%Mo + 2%Cu +16%N + 2,6%Ni - 0,7%Mn
et 0 ≤ IU ≤ 6,0
avec IU = 3%Ni + %Cu + %Mn -100%C -25%N - 2(%Cr + %Si) -6%Mo +45.

Dans des modes de réalisation préférés, pris seuls ou en combinaison, l'acier selon l'invention présente :
- une teneur en azote comprise entre 0,12 et 0,18% en poids,
- une teneur en cuivre comprise entre 2,0 et 2,8% en poids,
- une teneur en molybdène inférieure à 0,5% en poids,
- une teneur en carbone inférieure à 0,05% en poids.

Un second objet de l'invention est constitué d'un procédé de fabrication d'une tôle, d'une bande ou d'une bobine laminée à chaud en acier selon l'invention selon lequel :
- on approvisionne un lingot ou une brame d'un acier de composition selon l'invention,
- on lamine ledit lingot ou ladite brame à chaud, à une température comprise entre 1150 et 1280 °C pour obtenir une tôle, une bande ou une bobine.

Dans un mode de réalisation particulier, le procédé de fabrication d'une tôle laminée à chaud en acier selon l'invention, comprend les étapes consistant à:
- laminer ledit lingot ou ladite brame à chaud, à une température comprise entre 1150 et 1280 °C pour obtenir une tôle dite quarto, puis
- effectuer un traitement thermique à une température comprise entre 900 et 1100°C, et
- refroidir ladite tôle par trempe à l'air.

Dans un autre mode de réalisation particulier, le procédé de fabrication d'une barre ou d'un fil laminés à chaud en acier selon l'invention, comprend les étapes consistant à:
- approvisionner un lingot ou un bloom de coulée continue d'un acier de composition selon l'invention,
- laminer à chaud ledit lingot ou ledit bloom, depuis une température comprise entre 1150 et 1280°C pour obtenir une barre que l'on refroidit à l'air ou une couronne de fil que l'on refroidit à l'eau,
- puis, facultativement à:
   - effectuer un traitement thermique à une température comprise entre 900 et 1100°C, et
   - à refroidir ladite barre ou ladite couronne par trempe.

Dans des modes de réalisation particuliers, le procédé selon l'invention comprend en outre les caractéristiques suivantes, prises seules ou en combinaison :
- on effectue un étirage à froid de ladite barre ou un tréfilage dudit fil, à l'issue du refroidissement,
- on effectue un profilage à froid d'une barre laminée à chaud obtenue selon l'invention,
- on débite en lopins une barre laminée à chaud obtenue selon l'invention, puis on effectue un forgeage dudit lopin entre 1100°C et 1280°C.

D'autres caractéristiques et avantages de l'invention apparaîtront à la lecture de la description qui va suivre, donnée uniquement à titre d'exemple.

L'acier inoxydable duplex selon l'invention comprend les teneurs définies ci-dessous.

La teneur en carbone de la nuance est comprise entre 0,01% et 0,10%, et de préférence inférieure à 0,05% en poids. En effet, une teneur trop élevée en cet élément dégrade la résistance à la corrosion localisée en augmentant le risque de précipitation de carbures de chrome dans les zones affectées thermiquement des soudures.

La teneur en chrome de la nuance est comprise entre 20,0 et 24,0% en poids, et de préférence entre 21,5 et 24% en poids afin d'obtenir une bonne résistance à la corrosion, qui soit au moins équivalente à celle obtenue avec les nuances de type 304 ou 304L.

La teneur en nickel de la nuance est comprise entre 1,0 et 3,0% en poids, et est de préférence inférieure ou égale à 2,8% en poids. Cet élément formateur d'austénite est ajouté afin d'obtenir de bonnes propriétés de résistance à la formation de cavernes de corrosion. Son ajout permet également d'obtenir un bon compromis résilience / ductilité. Il présente en effet l'intérêt de translater la courbe de transition de la résilience vers les températures basses, ce qui est particulièrement avantageux pour la fabrication de grosses barres ou de tôles quarto épaisses pour lesquelles les propriétés de résilience sont importantes. On limite sa teneur à 3,0% du fait de son prix élevé.

La teneur en nickel étant limitée, dans l'acier selon l'invention, on a trouvé qu'il convenait, pour obtenir une teneur en austénite appropriée après traitement thermique entre 900°C et 1100°C, d'ajouter d'autres éléments formateurs d'austénite en quantités inhabituellernent élevées et de limiter les teneurs en éléments formateurs de ferrite.

Ainsi, la teneur en azote de la nuance est comprise entre 0,12% et 0,20%, et de préférence entre 0,12% et 0,18%, ce qui implique généralement que l'azote soit ajouté dans l'acier lors de l'élaboration. Cet élément formateur d'austénite participe tout d'abord à l'obtention d'un acier biphasé ferrite/austénite contenant une proportion d'austénite appropriée à une bonne résistance à la corrosion sous tension, mais aussi à l'obtention de caractéristiques mécaniques élevées. Il permet encore de limiter la formation de ferrite dans la zone affectée thermiquement des zones soudées, ce qui évite les risques de fragilisation de ces zones. On limite sa teneur maximale car, au-delà de 0,16% d'azote, commencent à apparaître des défauts sur les blooms de coulée continue. Ces défauts consistent en des dépressions longitudinales qui génèrent à leur tour des défauts de surface sur les barres laminées pouvant être gênants dans certains cas. Au-delà de 0,18%, les dépressions longitudinales sont très marquées et on observe en outre des soufflures liées à un dépassement de la quantité maximale d'azote pouvant rester en solution dans la structure de cette nuance.

La teneur en manganèse de la nuance est comprise entre 0,5% et 2,0% en poids, de préférence entre 0,5 et 1,9% en poids et de façon plus particulièrement préférée entre 0,5 et 1,8% en poids. Cet élément est formateur d'austénite mais uniquement en dessous de 1150°C. A des températures plus élevées, il retarde la formation de l'austénite au refroidissement, entraînant une formation de ferrite trop importante dans les zones affectées thermiquement des soudures, ce qui les rend trop peu résilientes. Par ailleurs, le manganèse, s'il est présent en quantité supérieure à 2,0% dans la nuance, pose des problèmes lors de l'élaboration et de l'affinage de la nuance, car il attaque certains réfractaires utilisées pour les poches, ce qui nécessite un remplacement plus fréquent de ces éléments coûteux et donc des interruptions plus fréquentes du procédé. Les apports de ferromanganèse que l'on utilise normalement pour mettre à composition la nuance, contiennent en outre des teneurs notables en phosphore, et également en sélénium, dont on ne souhaite pas l'introduction dans l'acier et qui sont difficiles à retirer lors de l'affinage de la nuance. Le manganèse perturbe par ailleurs cet affinage en limitant la possibilité de décarburation. Il pose également problème plus en aval dans le procédé, car il détériore la résistance à la corrosion de la nuance en raison de la formation de sulfures de manganèse MnS, et d'inclusions oxydées. On préfère le limiter à moins de 1,9, voire moins de 1,8 % en poids et de façon plus particulièrement préférée à moins de 1,6% en poids, car des essais ont montré que la forgeabilité et plus généralement l'aptitude à la transformation à chaud s'améliorait lorsque l'on diminue sa teneur. En particulier, on a pu observer la formation de criques rendant la nuance inapte au laminage à chaud, pour une teneur supérieure à 2,0%.

Le cuivre, élément formateur d'austénite, est présent en une teneur comprise entre 1,6 et 3,0% en poids, et de préférence compris entre 2,0 et 2,8% en poids, voire entre 2,2 et 2,8% en poids. In participe à l'obtention de la structure biphasée austéno-ferritique souhaitée, permettant d'obtenir une meilleure résistance à la corrosion généralisée sans être obligé de monter le taux d'azote de la nuance à un niveau trop élevé. Par ailleurs, le cuivre en solution solide améliore la résistance à la corrosion en milieu acide réducteur. Au dessous de 1,6%, le taux d'azote nécessaire pour avoir la structure biphasée souhaitée commence à devenir trop important pour éviter les problèmes de qualité de surface des blooms de coulée continue décrits ci-dessus. Au dessus de 3,0%, on commence à risquer des ségrégations et/ou des précipitations de cuivre pouvant générer des chutes de la résistance à la corrosion localisée et des baisses de résilience en utilisation prolongée (au-delà d'un an) au dessus de 200°C.

Le molybdène, élément formateur de ferrite, est un élément qui est présent dans la nuance en une teneur comprise entre 0,05 et 1,0%, voire comprise entre 0,05 et 0,5% en poids, tandis que le tungstène est un élément optionnel qui peut être ajouté à une teneur inférieure à 0,15% en poids. On préfère cependant ne pas ajouter de tungstène, pour des raisons de coût, ce qui limite alors sa teneur à 0,05% en poids en tant que résiduel.

Par ailleurs, les teneurs en ces deux éléments sont telles que la somme Mo+W/2 est inférieure à 1,0% en poids, de préférence inférieure à 0,5%, voire inférieure à 0,4% en poids et de façon particulièrement préférée inférieure à 0,3% en poids. En effet, les présents inventeurs ont constaté qu'en maintenant ces deux éléments, ainsi que leurs sommes, sous les valeurs indiquées, on n'observait pas de précipitations d'intermétalliques fragilisants, ce qui permet notamment de dé-contraindre le procédé de fabrication des tôles ou bandes d'acier en autorisant un refroidissement à l'air des tôles et bandes après traitement thermique ou mise en oeuvre à chaud. En outre, ils ont observé qu'en contrôlant ces éléments dans les limites revendiquées, on améliorait l'aptitude au soudage de la nuance.

Le silicium, élément formateur de ferrite, est présent en une teneur comprise entre 0,2% et 1,5 % en poids, de préférence inférieure à 1,0% en poids. Il est ajouté pour assurer une bonne désoxydation du bain d'acier lors de l'élaboration, mais sa teneur est limitée en raison du risque de formation de phase sigma en cas de trempe de mauvaise qualité après laminage à chaud.

L'aluminium, élément formateur de ferrite, est un élément optionnel qui peut être ajouté à la nuance en une teneur inférieure à 0,05 % en poids et de préférence comprise entre 0,005 % et 0,040 % en poids afin d'obtenir des inclusions d'aluminates de calcium à bas point de fusion. On limite sa teneur maximale afin d'éviter une formation excessive de nitrures d'aluminium.

Le vanadium, élément formateur de ferrite, est un élément optionnel qui peut être présent dans la nuance en une quantité pouvant aller de 0,02% à 0,5% en poids et de préférence inférieure à 0,2% en poids, afin d'améliorer la tenue à la corrosion caverneuse de l'acier. Il peut également être présent en tant qu'élément résiduel apporté lors de l'ajout de chrome.

Le niobium, élément formateur de ferrite, est un élément optionnel qui peut être présent dans la nuance en une quantité pouvant aller de 0,001% à 0,5% en poids. Il permet d'améliorer la résistance mécanique à la traction de la nuance et son usinabilité via un meilleur fractionnement des copeaux d'usinage, grâce à la formation de fins nitrures de niobium de type NbN ou de niobium et de chrome de type NbCrN (Phase Z). On limite sa teneur pour limiter la formation de nitrures de niobium grossiers.

Le titane, élément formateur de ferrite, est un élément optionnel qui peut être présent dans la nuance en une quantité pouvant aller de 0,001 % à 0,5% en poids et de préférence en une quantité pouvant aller de 0,001 à 0,3% en poids. Il permet d'améliorer la résistance mécanique de la nuance et son usinabilité via un meilleur fractionnement des copeaux d'usinage, grâce à la formation de fin nitrures de titane. On limite sa teneur afin d'éviter la formation d'amas de nitrures de titane formés dans l'acier liquide notamment.

Le bore est un élément optionnel qui peut être présent dans la nuance selon l'invention en une quantité pouvant aller de 0,0001% à 0,003% en poids, afin d'améliorer sa transformation à chaud.

Le cobalt, élément formateur d'austénite est un élément optionnel qui peut être présent dans la nuance en une quantité pouvant aller de 0,02 à 0,5% en poids. Cet élément est un résiduel apporté par les matières premières. On le limite notamment en raison des problèmes de manutention qu'il peut poser après irradiation des pièces dans des installations nucléaires.

Les terres rares (désignées par REM) sont des éléments optionnels qui peuvent être présents dans la nuance à hauteur de 0,1% en poids. On citera notamment le cérium et le lanthane. On limite les teneurs dans ces éléments car ils sont susceptibles de former des intermétalliques non souhaités.

On pourra également trouver dans la nuance selon l'invention du calcium, en une quantité pouvant aller de 0,0001 à 0,03% en poids, et de préférence supérieure à 0,0005 % en poids, afin de maîtriser la nature des inclusions d'oxydes et d'améliorer l'usinabilité. On limite la teneur de cet élément car il est susceptible de former avec le soufre des sulfures de calcium qui dégradent les propriétés de résistance à la corrosion.

Une addition de magnésium à concurrence d'une teneur finale de 0,1 % peut être faite pour modifier la nature des sulfures et des oxydes.

Le sélénium est de préférence maintenu à moins de 0,005% en poids en raison de son effet néfaste sur la résistance à la corrosion. Cet élément est en général apporté dans la nuance en tant qu'impuretés des lingots de ferromanganèse.

La teneur en oxygène est de préférence limitée à 0,01% en poids, afin d'améliorer son aptitude au forgeage et la résilience de ses soudures.

Le soufre est maintenu à une teneur inférieure à 0,030% en poids et de préférence à une teneur inférieure à 0,003% en poids. Comme on l'a vu précédemment, cet élément forme des sulfures avec le manganèse ou le calcium, sulfures dont la présence est néfaste pour la résistance à la corrosion. Il est considéré comme une impureté.

Le phosphore est maintenu à une teneur inférieure à 0,040% en poids et est considéré comme une impureté.

Le reste de la composition est constitué de fer et d'impuretés. Outre celles déjà mentionnées plus haut, on citera notamment le zirconium, l'étain, l'arsenic, le plomb ou le bismuth. L'étain peut être présent en une teneur inférieure à 0,100% en poids et préférence inférieure à 0,030% en poids pour éviter les problèmes de soudage. L'arsenic peut être présent en une teneur inférieure à 0,030 % en poids et de préférence inférieure à 0,020% en poids. Le plomb peut être présent en une teneur inférieure à 0,002% en poids et de préférence inférieure à 0,0010% en poids. Le bismuth peut être présent en une teneur inférieure à 0,0002% en poids et de préférence inférieure à 0,00005% en poids. Le zirconium peut être présent à concurrence de 0,02 %.

La microstructure de l'acier selon l'invention, à l'état recuit, est composée d'austénite et de ferrite, qui sont de préférence, après traitement de 1 h à 1050°C, dans une proportion de 35 à 65% en volume de ferrite et de façon plus particulièrement préférée de 45 à 55% en volume de ferrite.

Les présents inventeurs ont aussi trouvé que la formule suivante rend convenablement compte de la teneur en ferrite à 1050°C : $IF = 10 % Cr + 5 , 1 ⁢ Mo + 1 , 4 % Mn + 24 , 3 % Si + 35 % Nb + 71 , 5 % Ti - 595 , 4 % C - 245 , 1 % N - 9 , 3 % Ni - 3 , 3 % Cu - 99 , 8$

Ainsi, pour obtenir une proportion de ferrite comprise entre 35 et 65% à 1050°C, l'indice IF doit être compris entre 40 et 65.

A l'état recuit, la microstructure ne contient pas d'autres phases qui seraient nocives pour ses propriétés mécaniques notamment, telles que la phase sigma et autres phases intermétalliques. A l'état écroui à froid, une partie de l'austénite peut avoir été convertie en martensite, en fonction de la température effective de déformation et de la quantité de déformation à froid appliquée.

Par ailleurs, les présents inventeurs ont constaté que, lorsque les pourcentages en poids de chrome, molybdène, cuivre, azote, nickel et manganèse respectent la relation ci-dessous, les nuances concernées présentent une bonne résistance à la corrosion généralisée : $IRCGU \geq 32 , 0 et de préférence \geq 34 , 0$
avec IRCGU = %Cr+ 3,3%Mo + 2%Cu +16%N + 2,6%Ni - 0,7%Mn

Enfin, les présents inventeurs ont constaté que, lorsque les pourcentages en poids de nickel, cuivre, manganèse, carbone, azote, chrome, silicium et molybdène respectent la relation ci-dessous, les nuances concernées présentent une bonne usinabilité: $0 \leq IU \leq 6 , 0$
avec IU = 3%Ni + %Cu + %Mn -100%C -25%N - 2(%Cr + %Si) -6%Mo +45.

D'une façon générale, l'acier selon l'invention peut être élaboré et fabriqué sous forme de tôles laminées à chaud, encore appelées tôles quarto, mais aussi sous forme de bandes laminées à chaud, à partir de brames ou lingots et également sous forme de bande laminées à froid à partir de bandes laminées à chaud. Il peut aussi être laminé à chaud en barres ou fils-machine ou en profils ou forgés ; ces produits peuvent être ensuite transformés à chaud par forgeage ou à froid en barres ou profils étirés ou en fils tréfilés. L'acier selon l'invention peut aussi être mis en oeuvre par moulage suivi ou non de traitement thermique.

Afin d'obtenir les meilleures performances possibles, on utilisera de préférence le procédé selon l'invention qui comprend tout d'abord l'approvisionnement d'un lingot, d'une brame ou d'un bloom d'acier ayant une composition conforme à l'invention.

Ce lingot, cette brame ou ce bloom sont généralement obtenus par fusion des matières premières dans un four électrique, suivi d'une refusion sous vide de type AOD ou VOD avec décarburation. On peut ensuite couler la nuance sous forme de lingots, ou sous forme de brames ou blooms par coulée continue dans une lingotière sans fond. On pourrait également envisager de couler la nuance directement sous forme de brames minces, en particulier par coulée continue entre cylindres contrarotatifs.

Après approvisionnement du lingot ou de la brame ou du bloom, on procède éventuellement à un réchauffage pour atteindre une température comprise entre 1150 et 1280 °C, mais il est aussi possible de travailler directement sur la brame venant d'être coulée en continu, dans la chaude de coulée.

Dans le cas de la fabrication de tôles, on lamine ensuite à chaud la brame ou le lingot pour obtenir une tôle dite quarto qui présente généralement une épaisseur comprise entre 5 et 100 mm. Les taux de réduction généralement employés à ce stade varient entre 3 et 30%. Cette tôle est ensuite soumise à un traitement thermique de remise en solution des précipités formés à ce stade par réchauffage à une température comprise entre 900 et 1100 °C, puis refroidie.

Le procédé selon l'invention prévoit un refroidissement par trempe à l'air qui est plus facile à mettre en oeuvre que le refroidissement classiquement utilisé pour ce type de nuance, qui est un refroidissement plus rapide, à l'aide d'eau. Il reste cependant possible de procéder à un refroidissement à l'eau si on le souhaite.

Ce refroidissement lent, à l'air, est notamment rendu possible grâce aux teneurs limitées en nickel et molybdène de la composition selon l'invention qui n'est pas sujette à la précipitation de phases intermétalliques, nocives pour ses propriétés d'usage. Ce refroidissement peut en particulier être effectué à des vitesses allant de 0,1 à 2,7°C/s.

A l'issue du laminage à chaud, la tôle quarto peut être planée, découpée et décapée, si on souhaite la livrer dans cet état.

On peut également laminer cet acier nu sur un train à bande à des épaisseurs comprises entre 3 et 10mm.

Dans le cas de la fabrication de produits longs à partir de lingots ou de blooms, on peut laminer à chaud en une ou plusieurs chaudes sur un laminoir multi-cages, en cylindres cannelés, à une température comprise entre 1150 et 1280°C, pour obtenir une barre ou une couronne de fil machine ou laminé. Le rapport de section entre le bloom initial et le produit final est de préférence supérieur à 3, de façon à assurer la santé interne du produit laminé.

Lorsque l'on a fabriqué une barre, celle-ci est refroidie en sortie de laminage par simple étalement à l'air.

Lorsque l'on a fabriqué du fil laminé, celui-ci peut être refroidi, par trempe en couronne dans un bac d'eau en sortie de laminoir ou bien par trempe à l'eau en spires étalées sur convoyeur après passage de celles-ci sur convoyeur à travers un four de mise en solution à température comprise entre 850°C et 1100°C.

Un traitement thermique ultérieur en four, entre 900°C et 1100°C, peut être pratiqué optionnellement sur ces barres ou couronnes déjà traitées dans la chaude de laminage, si l'on souhaite achever la recristallisation de la structure et abaisser légèrement les caractéristiques mécaniques en traction.

A l'issue du refroidissement de ces barres ou de ces couronnes de fils, on pourra procéder à différents traitements de mise en forme à chaud ou à froid, en fonction de l'usage final du produit. Ainsi, on pourra procéder à un étirage à froid des barres ou à un tréfilage des fils, à l'issue du refroidissement.

On pourra également profiler à froid les barres laminées à chaud, ou bien encore fabriquer des pièces après avoir débité les barres en lopins et les avoir forgées.

### Exemples

Différentes coulées ont été élaborées puis transformées en barres de différents diamètres et caractérisées.

### Propriétés mécaniques

Les propriétés de traction Rp_{0,2} et Rₘ ont été déterminées selon la norme NFEN 10002-1. La résilience KV a été déterminée à différentes températures suivant la norme NF EN 10045.

### Essais de tournage

Ils sont effectués sur un tour RAMO RTN30 de 28kW tournant à maximum 5800 tr/min, équipé d'une platine d'effort Kistler. Tous les essais sont réalisés à sec. La plaquette de référence utilisée est la plaquette STELLRAM SP0819 CNMG120408E-4E, considérée comme optimale pour les inox Duplex.

Ces essais permettent de déterminer deux valeurs caractéristiques du niveau d'usinabilité d'une nuance :
- une vitesse de tournage VB_{15/0,15} exprimée en m/min (plus la VB_{15/0,15} est élevé, meilleure est l'usinabilité),
- une zone de fractionnement de copeaux ZFC (plus la ZFC est grande, meilleure est l'usinabilité).

### 1. Détermination de VB_{15/0,15}

Le test consiste à trouver la vitesse de tournage qui génère 0,15 mm d'usure en dépouille en 15 min d'usinage effectif. L'essai est fait en passes régulières de chariotage avec une plaquette en carbure revêtu. Les paramètres figés sont :
- profondeur de passe *aₚ* = 1,5 mm
- avance *f* = 0,25 mm/tr

Au cours de ces essais, l'usure en dépouille est mesurée par un système optique couplé à une caméra, à un grossissement de ×32. Cette mesure est la surface de la zone usée rapportée à la longueur apparente de cette zone. Dans le cas où une usure en entaille supérieure à 0,45mm (3 fois la valeur du VB) apparaît ou un effondrement de pointe survient avant l'obtention de l'usure de 0,15mm en dépouille, on considère que la valeur du VB_{15/0,15} n'est pas accessible ; on déterminera alors la vitesse maximale pour laquelle il n'y a ni usure en dépouille de 0,45mm, ni effondrement de pointe en 15min et l'on indiquera comme résultat que le VB_{15/0,15} est supérieur à cette valeur.

Dans le cadre de la présente invention, on considère qu'une valeur de VB_{15/0,15} inférieure à 220 m/min, mesurée dans les conditions décrites ci-dessus, n'est pas conforme à l'invention.

### 2. Détermination de ZFC

Avant de déterminer la valeur de ZFC, il faut définir la vitesse de coupe minimale, Vcₘᵢₙ.

### 2.1) Evaluation de Vcₘᵢₙ

La détermination du Vcₘᵢₙ se fait par une passe de chariotage à vitesse croissante. On démarre par une vitesse de coupe V_{c} très basse (40m/min), et on monte à une vitesse supérieure à Vb_{15/0,15} de manière régulière au cours de la passe. L'enregistrement des efforts K_{c} permet de tracer en direct une courbe K_{c} = f(V_{c}).

Les conditions de coupe sont :
- profondeur de passe *aₚ* = 1,5 mm
- avance *f* = 0,25 mm/tr
- outil rodé par une passe de chariotage dans les conditions du VB_{15/0.15}

La courbe obtenue est monotone décroissante dans la plupart des cas. La valeur de Vcₘᵢₙ est celle correspondant à une inflexion de la courbe.

### 2.2) Evaluation de ZFC

A une vitesse égale à 120% de Vcₘᵢₙ, on réalise des essais de 6 secondes d'usinage à vitesse constante, en faisant varier les conditions de coupe. On balaie ainsi un tableau d'avances (de 0,1 mm/tr à 0,4 mm/tr par pas de 0,05 mm/tr) et de profondeurs de passe (de 0,5 mm à 4mm par pas de 0,5 mm).

Pour chacune des 56 combinaisons *f - aₚ*, on évalue les copeaux obtenus en les comparant à des formes de copeaux prédéfinies dans la norme du « C.O.M. tournage » ISO 3685. La ZFC est la zone du tableau regroupant les conditions en *f* et *aₚ* pour lesquelles les copeaux sont bien fragmentés, que l'on quantifie en comptant le nombre de combinaisons satisfaisantes.

Dans le cadre de la présente invention, on considère qu'une valeur de ZFC inférieure à 15, mesurée dans les conditions décrites ci-dessus, n'est pas conforme à l'invention.

### Essais de corrosion

On a déterminé le courant critique de dissolution ou d'activité exprimé en µA/cm² en milieu acide sulfurique à 2 Moles / litre à 23°C. Une mesure du potentiel d'abandon pendant 900 secondes est d'abord réalisée ; ensuite, une courbe potentio-dynamique est tracée à la vitesse de 10 mV/min à partir de -750 mV/ECS jusqu'au +1V/ECS. Sur la courbe de polarisation ainsi obtenue, le courant critique correspond au courant maximum du pic mis en évidence préalablement au domaine de passivité.

Les tableaux ci-dessous résument les compositions testées et les résultats des caractérisations faites sur les produits obtenus.

**Tableau 1 : Compositions chimiques des essais**

| | **1*** | **2*** | **3*** | **4*** | **5*** | **6** | **7** | **8** | **9** | **10** | **11** | **12** |
|---|---|---|---|---|---|---|---|---|---|---|---|---|
| **C** | 0,022 | 0,024 | 0,026 | 0,041 | 0,025 | 0,028 | 0,026 | 0,027 | 0,055 | 0,025 | 0,019 | 0,011 |
| **Cr** | 21,487 | 21,661 | 22,195 | 22,533 | 22,212 | 23,363 | 23,2070 | 21,377 | 18,21 | 22,159 | 22,733 | 25,185 |
| **Ni** | 2,406 | 2,399 | 2,719 | 2,741 | 2,581 | 2,603 | 2,621 | 1,596 | 8,598 | 4,227 | 5.41 | 6,215 |
| **Cu** | 2,520 | 2,479 | 2,499 | 2,535 | 2,497 | 0,131 | 0,203 | 0,365 | 0,386 | 0,271 | 0,289 | 1,794 |
| **N** | 0,146 | 0,166 | 0,145 | 0,141 | 0,175 | 0,191 | 0,194 | 0,210 | 0,038 | 0,113 | 0,156 | 0,227 |
| **Mn** | 1 | 1,065 | 0,958 | 1,500 | 1,51 | 1,17 | 1,152 | 4,983 | 0,725 | 1,057 | 1,522 | 1,208 |
| **Mo** | 0,114 | 0,109 | 0,125 | 0,106 | 0,057 | 0,101 | 0,244 | 0,329 | 0,334 | 0,271 | 2,759 | 3,640 |
| **W** | 0,06 | - | - | - | - | 0,007 | 0,028 | - | - | 0,016 | - | - |
| **Si** | 0,537 | 0,500 | 0,519 | 0,53 | 0,528 | 0,524 | 0,591 | 0,489 | 0,353 | 0,392 | 0,420 | 0,387 |
| **Al** | 0,018 | 0,017 | 0,018 | 0,018 | 0,018 | 0,013 | 0,022 | 0,017 | 0,002 | 0,014 | 0,015 | 0,002 |
| **V** | 0,132 | 0,126 | 0,131 | 0,090 | 0,038 | 0,134 | 0,111 | 0,0974 | 0,088 | 0,115 | 0,116 | 0,041 |
| **Nb** | 0,019 | 0,117 | 0,027 | 0,018 | 0,006 | 0,002 | 0,019 | 0,01 | 0,019 | 0,0096 | 0,025 | 0,0074 |
| **Ti** | 0,002 | 0,002 | 0,002 | 0,002 | 0,058 | 0,002 | 0,002 | 0,002 | 0,002 | 0,002 | 0,002 | 0,0048 |
| **B** | 0,0009 | 0,0009 | 0,0009 | 0,0009 | 0,0005 | 0,0008 | 0,0006 | 0,0018 | - | 0,0011 | 0,0009 | - |
| **Co** | 0,064 | 0,052 | 0,057 | 0,069 | 0,031 | 0,056 | 0,061 | 0,031 | 0,148 | 0,059 | 0,087 | 0,0254 |
| **Ca** | 0,0018 | 0,0005 | 0,0021 | 0,0033 | 0,0004 | 0,0005 | 0,0026 | 0,002 | 0,0012 | 0,0005 | 0,0011 | 0,0002 |
| **O** | 0,0044 | 0,0052 | 0,0048 | 0,0051 | 0,0042 | 0,0053 | 0,0043 | 0,0029 | 0,0031 | 0,0053 | 0,005 | 0,0048 |
| **S** | 0,0005 | 0,0005 | 0,0007 | 0,0002 | 0,0003 | 0,0007 | 0,0002 | 0,0007 | 0,0189 | 0,0002 | 0,0006 | 0,0002 |
| **P** | 0,0225 | 0,0214 | 0,0194 | 0,0223 | 0,0221 | 0,0224 | 0,0248 | 0,0195 | 0,0266 | 0,0235 | 0,0266 | 0,0096 |
| **Se** | **<** 0,002 | < 0,002 | < 0,002 | < 0,002 | < 0,002 | < 0,002 | < 0,002 | < 0,002 | < 0,002 | < 0,002 | 0,002 | < 0,002 |
| **REM** | < 0,002 | < 0,002 | < 0,002 | < 0,002 | < 0,002 | < 0,002 | < 0,002 | < 0,002 | < 0,002 | < 0,002 | < 0,002 | < 0,002 |
| **Mg** | 0,0006 | < 0,0005 | 0,0011 | 0,0010 | < 0,0005 | 0,0012 | 0,0006 | < 0,0005 | < 0,0005 | < 0,0005 | 0,0011 | 0,0009 |

| | | | | | | | | | | | | |
|---|---|---|---|---|---|---|---|---|---|---|---|---|
| * selon l'invention | | | | | | | | | | | | |

**Tableau 2 : Barres de diamètre 73 mm**

| | **1*** | **2*** | **3*** | **4*** | **5*** | **6** | **7** | **8** | **9** | **10** | **11** | **12** |
|---|---|---|---|---|---|---|---|---|---|---|---|---|
| **Rₘ (MPa)** | 717 | 726 | 722 | 715 | 727 | 668 | 714 | 709 | 605 | 656 | 773 | 890 |
| **R_{p0,2} (MPa)** | 571 | 508 | 566 | 584 | 568 | 493 | 554 | 479 | 323 | 482 | 578 | 732 |
| **KV à 20°C (J)** | 311 | 125 | 356 | 107 | 134 | 51 | 51 | ne | ne | 382 | 358 | ne |
| **KV à -46°C (J)** | 32 | 24 | 103 | 29 | 31 | 14 | 13 | ne | ne | 220 | 190 | ne |
| **IF** | 51,3 | 49,8 | 53,3 | 49,0 | 51,9 | 60,8 | 62,2 | 51,4 | -28,9 | 51,9 | 54,1 | 56,4 |
| % **ferrite à 1050°C** | 50,7 | 48,6 | 50,0 | 49,0 | 51,4 | 61,2 | 63,1 | 49,9 | ne | ne | ne | ne |
| **Dépressions longitudinales** | non | non | non | non | non | oui | oui | oui | non | non | non | oui |
| **IU** | 5,16 | 4,22 | 4,21 | 2,87 | 4,05 | -1,85 | -2,29 | 1,48 | 26,33 | 6,96 | -5,62 | -13,11 |
| **V_{b15/0,15} (m/min)** | 240 | 240 | 240 | 220 | 230 | 210 | 210 | 220 | 220 | 240 | 200 | 140 |
| **ZFC** | 22 | 27 | 19 | 21 | 27 | ne | 26 | 24 | ne | 12 | 15 | 19 |

| | | | | | | | | | | | | |
|---|---|---|---|---|---|---|---|---|---|---|---|---|
| * : selon l'invention ne : non évalué | | | | | | | | | | | | |

**Tableau 3 : Barres de diamètre 5,5 mm**

| | **1*** | **2*** | **3*** | **4*** | **5*** | **6** | **7** | **8** | **9** | **10** | **11** | **12** |
|---|---|---|---|---|---|---|---|---|---|---|---|---|
| **IRCGU** | 34,8 | 35,1 | 36,3 | 36,3 | 35,8 | 33,0 | 33,5 | 27,2 | 42,6 | 35,7 | 47,9 | 59,7 |
| **I critique H₂S0₄, 2M** | 45 | ne | 33 | ne | 40 | 33 | 34 | 79 | 22 | 15 | <5 | <5 |

| | | | | | | | | | | | | |
|---|---|---|---|---|---|---|---|---|---|---|---|---|
| * selon l'invention | | | | | | | | | | | | |

On constate tout d'abord que les nuances comparatives 6 à 8 et 12 présentent une formation de dépressions longitudinales sur les blooms de coulée continue, tandis que les nuances 1 à 5 selon l'invention en étaient exemptes, démontrant ainsi la bonne coulabilité de la nuance selon l'invention.

En outre, la limite d'élasticité en traction des essais selon l'invention est bien supérieure à 450MPa contrairement à ce que l'on observe pour la nuance comparative 9, par exemple.

Les valeurs de résilience sur tôles et barres de fortes épaisseurs à 20°C comme à -46°C sont également satisfaisantes et en particulier meilleure que celle des nuances comparatives 6 et 7, par exemple.

Les nuances selon l'invention présentent en outre toutes une bonne usinabilité tant en terme de vitesse de coupe que zone de fractionnement des copeaux. Au contraire, on constate que les nuances comparatives 6 et 7, ainsi que 11 et 12, dont les indices IU sont négatifs ne présentent pas une vitesse de coupe suffisante, tandis que la nuance comparative 10 dont l'indice IU est supérieur à 6,0 présentent une zone de fractionnement des copeaux insuffisante.

La résistance à la corrosion généralisée des nuances selon l'invention est très satisfaisante, et en particulier meilleure que celle de la nuance comparative 8.

On constate donc que les nuances selon l'invention sont les seules à réunir l'ensemble des propriétés recherchées, à savoir une bonne coulabilité, une limite d'élasticité en traction supérieure à 400 voire 450MPa à l'état recuit ou mis en solution, une bonne résilience sur tôles et barres de fortes épaisseurs, de préférence supérieure à 100 J à 20°C et supérieure à 20 J à -46°C, une résistance à la corrosion généralisée élevée, et une bonne usinabilité.

## Revendications

1. Acier inoxydable austéno-ferritique, dont la composition comprend en % en poids:
0,01% ≤ C ≤ 0,10%
20,0% ≤ Cr ≤ 24,0%
1,0% ≤ Ni ≤ 3,0%
0,12% ≤ N ≤ 0,20%
0,5%: ≤ Mn ≤ 2,0%
1,6% ≤ Cu ≤ 3,0%
0,05% ≤ Mo ≤ 1,0%
W ≤ 0,15%
0,05% ≤ Mo +W/2 ≤ 1,0%
0,2% ≤ Si ≤ 1,5%
Al ≤ 0,05%
V ≤ 0,5%
Nb ≤ 0,5 %
Ti ≤ 0,5%
B ≤ 0,003%
Co ≤ 0,5%
REM ≤ 0,1%
Ca ≤ 0,03 %
Mg ≤ 0,1 %
Se ≤ 0,005%
O ≤ 0,01%
S ≤ 0,030%
P ≤ 0,040%
le reste étant du fer et des impuretés résultant de l'élaboration et la microstructure étant constituée d'austénite et de 35 à 65% de ferrite en volume, la composition respectant en outre les relations suivantes :
40 ≤ If ≤ 65
avec IF = 10%Cr + 5,1%Mo + 1,4%Mn + 24,3%Si + 35%Nb + 71,5%Ti - 595,4%C - 245,1 %N - 9,3%Ni - 3,3%Cu - 99,8
et IRCGCU ≥ 32,0
avec IRCGCU = %Cr+ 3,3%Mo + 2%Cu +16%N + 2,6%Ni - 0,7%Mn
et 0 ≤ IU ≤ 6,0
avec IU = 3%Ni + %Cu + %Mn -100%C -25%N - 2(%Cr + %Si) -6%Mo +45.

2. Acier selon la revendication 1, **caractérisé en outre en ce que** : $IRCGU \geq 34.$

3. Acier selon les revendications 1 ou 2, **caractérisé en outre en ce que** la proportion de ferrite est comprise entre 35 et 55% en volume.

4. Acier selon l'une quelconque des revendications 1 à 3, **caractérisé en outre en ce que** $45 \leq IF \leq 55$

5. Acier selon l'une quelconque des revendications 1 à 4, **caractérisé en outre en ce que** la teneur en azote est comprise entre 0,12 et 0,18% en poids.

6. Acier selon l'une quelconque des revendications 1 à 5, **caractérisé en outre en ce que** la teneur en cuivre est comprise entre 2,0 et 2,8% en poids.

7. Acier selon l'une quelconque des revendications 1 à 6, **caractérisé en outre en ce que** la teneur en molybdène est inférieure à 0,5% en poids.

8. Acier selon l'une quelconque des revendications 1 à 7, **caractérisé en outre en ce que** la teneur en carbone est inférieure à 0,05% en poids.

9. Procédé de fabrication d'une tôle, d'une bande ou d'une bobine laminée à chaud en acier selon l'une quelconque des revendications 1 à 8, selon lequel :
- on approvisionne un lingot ou une brame d'un acier de composition selon l'une quelconque des revendications 1 à 8,
- on lamine ledit lingot ou ladite brame à chaud, à une température comprise entre 1150 et 1280 °C pour obtenir une tôle, une bande ou une bobine.

10. Procédé de fabrication d'une tôle laminée à chaud en acier selon la revendication 9, selon lequel :
- on lamine ledit lingot ou ladite brame à chaud, à une température comprise entre 1150 et 1280 °C pour obtenir une tôle dite quarto, puis
- on effectue un traitement thermique à une température comprise entre 900 et 1100°C, et
- on refroidit ladite tôle par trempe à l'air.

11. Procédé de fabrication d'une barre ou d'un fil laminés à chaud en acier selon l'une quelconque des revendications 1 à 8, selon lequel :
- on approvisionne un lingot ou un bloom de coulée continue d'un acier de composition selon l'une quelconque des revendications 1 à 8,
- on lamine à chaud ledit lingot ou ledit bloom, depuis une température comprise entre 1150 et 1280°C pour obtenir une barre que l'on refroidit à l'air ou une couronne de fil que l'on refroidit à l'eau,
puis, facultativement :
- on effectue un traitement thermique à une température comprise entre 900 et 1100°C, et
- on refroidit ladite barre ou ladite couronne par trempe.

12. Procédé de fabrication selon la revendication 11, selon lequel on effectue un étirage à froid de ladite barre ou un tréfilage dudit fil, à l'issue du refroidissement.

13. Procédé de fabrication d'un profilé en acier, selon lequel on effectue un profilage à froid d'une barre laminée à chaud obtenue par le procédé selon la revendication 11.

14. Procédé de fabrication d'une pièce forgée en acier, selon lequel on débite en lopins une barre laminée à chaud obtenue par le procédé selon la revendication 11, puis on effectue un forgeage dudit lopin entre 1100°C et 1280°C.

## Patentansprüche

1. Austenitisch-ferritischer Edelstahl,
dessen Zusammensetzung in Gew.-% folgende Komponenten enthält:
0,01 % ≤ C ≤ 0,10 %
20,0 % ≤ Cr ≤ 24,0 %
1,0 % ≤ Ni ≤ 3,0 %
0,12 % ≤ N ≤ 0,20 %
0,5 % ≤ Mn ≤ 2,0 %
1,6 % ≤ Cu ≤ 3,0 %
0,05 ≤ Mo ≤ 1,0 %
W ≤ 0,15 %
0,05 % ≤ Mo + W/2 ≤ 1,0 %
0,2 % ≤ Si ≤ 1,5 %
Al ≤ 0,05 %
V ≤ 0,5 %
Nb ≤ 0,5 %
Ti ≤ 0,5 %
B ≤ 0,003 %
Co ≤ 0,5 %
REM ≤ 0,1 %
Ca ≤ 0,03 %
Mg ≤ 0,1 %
Se ≤ 0,005 %
O ≤ 0,01 %
S ≤ 0,030 %
P ≤ 0,040 %
wobei der Rest Eisen und Verunreinigungen sind, die sich aus der Herstellung ergeben, und wobei das Mikrogefüge aus Austenit und 35 bis 65 Vol.-% Ferrit besteht, wobei die Zusammensetzung ferner die nachfolgenden Relationen erfüllt:
40 ≤ IF ≤ 65
mit IF = 10 % Cr + 5,1 % Mo + 1,4 % Mn + 24,3 % Si + 35 % Nb + 71,5 % Ti - 595,4 % C - 245,1 % N - 9,3 % Ni - 3,3 % Cu - 99,8
und IRCGC ≥ 32,0 mit IRCGCU = % Cr + 3,3 % Mo + 2 % Cu + 16 % N + 2,6 % Ni - 0,7 % Mn
und 0 ≤ IU ≤ 6,0 mit IU = 3 % Ni + % Cu + % Mn - 100 % C - 25 % N - 2 (% Cr + % Si) - 6 % Mo + 45.

2. Stahl nach Anspruch 1,
ferner **dadurch gekennzeichnet, dass**
IRCGCU ≤ 34 gilt.

3. Stahl nach den Ansprüchen 1 oder 2,
ferner **dadurch gekennzeichnet, dass** der Ferrit-Anteil zwischen 35 und 55 Vol.-% beträgt.

4. Stahl nach einem der Ansprüche 1 bis 3,
ferner **dadurch gekennzeichnet, dass**
45 ≤ IF ≤ 55 gilt.

5. Stahl nach einem der Ansprüche 1 bis 4,
ferner **dadurch gekennzeichnet, dass** der Stickstoff-Anteil zwischen 0,12 und 0,18 Gew.-% beträgt.

6. Stahl nach einem der Ansprüche 1 bis 5,
ferner **dadurch gekennzeichnet, dass** der Kupfer-Anteil zwischen 2,0 und 2,8 Gew.-% beträgt.

7. Stahl nach einem der Ansprüche 1 bis 6,
ferner **dadurch gekennzeichnet, dass** der Molybdän-Anteil unter 0,5 Gew.-% beträgt.

8. Stahl nach einem der Ansprüche 1 bis 7,
ferner **dadurch gekennzeichnet, dass** der Kohlenstoff-Anteil unter 0,05 Gew.-% beträgt.

9. Verfahren zum Herstellen eines warmgewalzten Blechs, Bandes oder Coils aus Stahl nach einem der Ansprüche 1 bis 8, wobei
- ein Barren bzw. eine Bramme eines Stahls mit der Zusammensetzung nach einem der Ansprüche 1 bis 8 hergestellt wird,
- der Barren bzw. die Bramme warmgewalzt wird bei einer Temperatur zwischen 1150 °C und 1280 °C, um ein Blech, Band bzw. Coil zu erhalten.

10. Verfahren zum Herstellen eines warmgewalzten Blechs aus Stahl nach Anspruch 9, wobei
- der Barren bzw. die Bramme warmgewalzt wird bei einer Temperatur zwischen 1150 °C und 1280 °C, um ein sogenanntes Quarto-Blech zu erhalten, woraufhin
- eine Wärmebehandlung bei einer Temperatur zwischen 900 °C und 1100 °C durchgeführt wird, und
- das Blech durch Lufthärtung gekühlt wird.

11. Verfahren zum Herstellen eines warmgewalzten Stabs oder Drahts aus Stahl nach einem der Ansprüche 1 bis 8, wobei
- ein Barren bzw. ein Block durch Stranggießen eines Stahls mit der Zusammensetzung nach einem der Ansprüche 1 bis 8 bereitgestellt wird,
- der Barren bzw. Block ausgehend von einer Temperatur zwischen 1150 °C und 1280 °C warmgewalzt wird, um einen Stab, der an der Luft gekühlt wird, oder einen Drahtring, der in Wasser gekühlt wird, zu erhalten, woraufhin fakultativ
- eine Wärmebehandlung bei einer Temperatur zwischen 900 °C und 1100 °C erfolgt und
- der Stab bzw. Ring durch Abschreckung gekühlt wird.

12. Herstellungsverfahren nach Anspruch 11,
wobei ein Kaltziehen des Barrens bzw. ein Drahtziehen am Ende der Kühlung erfolgt.

13. Verfahren zum Herstellen eines Profils aus Stahl,
wobei ein Kaltprofilieren eines warmgewalzten Stabs erfolgt, der mit dem Verfahren nach Anspruch 11 erhalten wird.

14. Verfahren zum Herstellen eines Schmiedeteils aus Stahls,
wobei ein warmgewalzter Stab, der mit dem Verfahren nach Anspruch 11 erhalten wird, zu Rohlingen zerschnitten wird, woraufhin ein Schmieden des Rohlings bei einer Temperatur zwischen 1100 °C und 1280 °C erfolgt.

## Claims

1. Austenitic-ferritic stainless steel, the composition of which comprises in % by weight:
0.01% ≤ C ≤ 0.10%
20.0% ≤ Cr ≤ 24.0%
1.0% ≤ Ni ≤ 3.0%
0.12% ≤ N ≤ 0.20%
0.5% ≤ Mn ≤ 2.0%
1.6% ≤ Cu ≤ 3.0%
0.05% ≤ Mo ≤ 1.0%
W ≤ 0.15%
0.05% ≤ Mo + W/2 ≤ 1.0%
0.2% ≤ Si ≤ 1.5%
Al ≤ 0.05%
V ≤ 0.5%
Nb ≤ 0.5%
Ti ≤ 0.5%
B ≤ 0.003%
Co ≤ 0.5%
REM ≤ 0.1%
Ca ≤ 0.03%
Mg ≤ 0.1%
Se ≤ 0.005%
O ≤ 0.01%
S ≤ 0.030%
P ≤ 0.040%
the remainder being iron and impurities resulting from production and the microstructure being formed from austenite and 35 to 65% ferrite by volume, preferably 35 to 55% ferrite by volume, wherein the composition additionally complies with the following relations:
40 ≤ IF ≤ 65
with IF = 10% Cr + 5.1% Mo + 1.4% Mn + 24.3% Si + 35% Nb + 71.5% Ti - 595.4% C - 245.1% N - 9.3% Ni - 3.3% Cu - 99.8
and
IRCGCU ≥ 32.0
with IRCGCU = %Cr + 3.3% Mo + 2% Cu + 16% N + 2.6% Ni - 0.7%Mn
and
0 ≤ IU ≤ 6.0
with IU = 3% Ni + %Cu + %Mn - 100% C - 25% N - 2(%Cr + %Si) - 6% Mo + 45.

2. Steel according to claim 1, additionally **characterised in that**:
IRCGU ≥ 34.

3. Steel according to claims 1 or 2, additionally **characterised in that** the proportion of ferrite is in the range of between 35 and 55% by volume.

4. Steel according to any one of claims 1 to 3, additionally **characterised in that**
45 ≤ IF ≤ 55.

5. Steel according to any one of claims 1 to 4, additionally **characterised in that** the nitrogen content is in the range of between 0.12 and 0.18% by weight.

6. Steel according to any one of claims 1 to 5, additionally **characterised in that** the copper content is in the range of between 2.0 and 2.8% by weight.

7. Steel according to any one of claims 1 to 6, additionally **characterised in that** the molybdenum content is less than 0.5% by weight.

8. Steel according to any one of claims 1 to 7, additionally **characterised in that** the carbon content is less than 0.05% by weight.

9. Process for the production of a hot-rolled sheet, strip or coil of steel according to any one of claims 1 to 8, in which
• an ingot or slab of a steel of the composition according to any one of claims 1 to 8 is provided,
• said ingot or said slab is hot-rolled at a temperature in the range of between 1150 and 1280°C to obtain a sheet, a strip or a coil.

10. Process for the production of a hot-rolled sheet of steel according to claim 9, in which:
• said ingot or said slab is hot-rolled at a temperature in the range of between 1150 and 1280°C to obtain a so-called quarto sheet, then
• a thermal treatment is conducted at a temperature in the range of between 900 and 1100°C, and
• said sheet is cooled by quenching in air.

11. Process for the production of a hot-rolled bar or wire of steel according to any one of claims 1 to 8, in which:
• an ingot or a continuous casting bloom of a steel of the composition according to any one of claims 1 to 8 is provided,
• said ingot or said bloom is hot-rolled from a temperature in the range of between 1150 and 1280°C to obtain a bar that is cooled in air or a coil of wire that is cooled in water,
then, optionally
• a thermal treatment is conducted at a temperature in the range of between 900 and 1100°C, and
• said bar or said coil is cooled by quenching.

12. Production process according to claim 11, in which a cold-drawing of said bar or a wire-drawing of said wire is conducted at the end of the cooling.

13. Process for the production of a steel profile section, in which a cold-forming of a hot-rolled bar obtained by the process according to the invention is conducted.

14. Process for the production of a forged steel part, in which a hot-rolled bar obtained by the process according to claim 11 is cut into slugs, then said slug is forged between 1100°C and 1280°C.
